# FASCICULE DE BREVET EUROPEEN

(11) **EP 2 747 903 B1**
(45) Date de publication et mention de la délivrance du brevet: **01.07.2020**
(21) Numéro de dépôt: 12756795.6
(22) Date de dépôt: 27.08.2012
(51) Int. Cl.: B05D 5/08, B05D 7/00, B05D 1/00, B05D 3/14

(54) **ARTICLE COMPORTANT UN REVÊTEMENT ANTIADHESIF PRESENTANT DES PROPRIETES AMELIOREES D'ADHERENCE AU SUPPORT**
UTENSIL MIT EINER ANTIHAFTBESCHICHTUNG MIT VERBESSERTEN EIGENSCHAFTEN ZUR ANHAFTUNG AM UNTERGRUND
UTENSIL COMPRISING A NON-STICK COATING HAVING IMPROVED PROPERTIES OF ADHESION TO THE SUPPORT

(30) Priorité: 26.08.2011 FR 1157579
(43) Date de publication de la demande: 02.07.2014
(73) Titulaire: SEB S.A., 69130 Ecully (FR)
(72) Inventeur: PERILLON, Jean-Luc, 26130 Saint Paul Trois Chateaux (FR); GANTILLON, Barbara, 74320 Lechaux (FR)
(74) Mandataire: Regimbeau
(86) Numéro de dépôt international: PCT/FR2012/051940
(87) Numéro de publication internationale: WO 2013/030503

(56) Documents cités:
- EP-A2- 1 306 139
- WO-A1-03/035154
- WO-A1-2008/051789
- WO-A1-2010/129758
- FR-A1- 2 923 696

## Description

La présente invention concerne de manière générale des articles comportant un revêtement antiadhésif présentant des propriétés améliorées d'adhérence au support. La présente invention concerne également un procédé de fabrication d'un tel article culinaire.

Le domaine visé est en premier lieu celui des articles culinaires tels que des poêles ou des casseroles, mais la présente invention peut également concerner tout autre type de surface muni d'un revêtement antiadhésif telle que la semelle d'un fer à repasser.

De manière classique, on utilise, à titre de revêtement antiadhésif sur la face intérieure d'un article culinaire, un revêtement relativement épais (présentant typiquement une épaisseur totale comprise entra 10 et 50 µm) à base de résine fluorocarbonée (par exemple du PTFE) frittée. De tels revêtements sont connus non seulement pour leurs propriétés antiadhésives, mais également pour leur résistance à des agressions de type chimique ou thermique. Cependant, de tels revêtements ont une adhérence limitée sur des supports métalliques, notamment des supports en aluminium, en acier inoxydable ou en fonte.

Pour remédier à ces problèmes, il est connu de l'homme du métier de préparer la surface de support par un dépôt d'un primaire d'accrochage comprenant un liant d'accrochage tel que la PAI, ou par des traitements de surface chimique (par exemple du type décapage chimique) ou mécanique (par exemple par brossage ou sablage), ou encore une combinaison de ces traitements.

Par exemple le brevet EP1391249, décrit un article culinaire revêtu d'un réseau d'oxide métallique dans lequel une substance hydrophobe, est uniformément distribué. Le substrat sur lequel est appliqué le revêtement d'oxyde métallique peut être préalablement activé par un traitement plasma.Toutefois, un traitement chimique de surface du type décapage implique l'utilisation de bains chimiques polluants et un traitement de surface mécanique du type brossage ou sablage déforme (légèrement) la surface, ce qui impose une opération supplémentaire de conformation. De même le médium de sablage ou les brosses doivent être régénérés ou mis en décharge en fin de vie ce qui génère des pollutions.

Pour remédier à ces problèmes, la Demanderesse a mis au point un traitement de surface par voie plasma qui permet la formation d'une couche d'interface chimiquement activée entre le support et le revêtement antiadhésif (généralement obtenu par pulvérisation ou par sérigraphie, rouleau, etc.), cette couche d'interface permettant l'ancrage d'une telle épaisseur de revêtement antiadhésif, ce qui permet ainsi à ce dernier d'assurer une fonction à long terme d'antiadhésivité sans risques de délaminage.

Plus particulièrement, la présente invention a pour objet un article comprenant un support présentant une surface de contact au moins partiellement métallique et qui est recouverte par un revêtement antiadhésif comportant au moins un liant thermostable. Selon l'invention, la surface de contact comporte une couche d'interface chimiquement activée par plasma et formée par polymérisation plasma, et le liant thermostable du revêtement antiadhésif est une résine fluorocarbonée ou un mélange de résines fluorocarbonées, seul(e) ou en mélange avec un liant d'accrochage thermostable et résistant à au moins 200°C, la résine fluorocarbonée et, le cas échéant, le liant d'accrochage thermostable formant un réseau fritté.

De manière avantageuse, le revêtement antiadhésif présente une épaisseur égale ou supérieure à 400 nm, et de préférence comprise entre 2 et 50 µm. Le fait que la couche d'interface soit chimiquement activée permet l'ancrage sur le support d'un revêtement antiadhésif épais. Si la couche d'interface n'était pas chimiquement activée, par exemple simplement rugosifée et nettoyée par un traitement plasma comme enseigné par les demandes internationales WO 03/035154 et WO 2008/146025, il ne serait pas possible de déposer des couches de résine fluorocarbonée aussi épaisses.

Avantageusement, la résine fluorocarbonée peut être choisie parmi le polytétrafluoroéthylène (PTFE), le copolymère de tétrafluoroéthylène et de perfluoropropylvinyléther (PFA), et le copolymère de tétrafluoroéthylène et d'hexafluoropropylène (FEP), les copolymères comportant au moins 50% en mole de tétrafluoroéthylène, et leurs mélanges.

Avantageusement, l'article selon la présente invention comporte soit un support entièrement métallique (dans ce cas, la surface de contact est entièrement métallique), soit un support métallique partiellement ou totalement recouvert d'une base dure (dans le cas d'une surface de contact partiellement métallique, le complément étant constitué par la base dure), la base dure étant de préférence en émail ou en céramique.

La partie métallique du support est avantageusement en aluminium ou en alliage d'aluminium, en fonte d'aluminium (ou alliage d'aluminium de fonderie), ou en acier inoxydable.

Avantageusement, l'article selon l'invention est un article culinaire.

A titre d'exemples non limitatifs d'articles culinaires conformes à la présente invention, on citera notamment des articles culinaires tels que les casseroles et les poêles, les woks et les sauteuses, les faits-touts et les marmites, les crêpières, les grills, les moules et plaques pour la pâtisserie, les plaques et grilles de barbecue, les bols de préparation.

La couche d'interface du support est une couche mince formée par polymérisation plasma (traitement plasma avec précurseur), de préférence une couche obtenue à partir d'alcoxyde métallique, et mieux à partir d'alcoxysilane, de siloxane ou de silazane.

De préférence, la couche d'interface du support est obtenue par greffage chimique via un traitement plasma (sans précurseur) sous pression atmosphérique ou sous un vide partiel entre 0,133 Pa (10⁻³ mm Hg) et la pression atmosphérique, puis polymérisation plasma (traitement avec précurseur), qui est de préférence une couche obtenue à partir d'alcoxyde métallique, et de préférence à partir d'alcoxysilane, de siloxane ou de silazane.

Le liant d'accrochage du revêtement antiadhésif selon l'invention (à base de résine fluorocarbonée) peut être avantageusement choisi parmi les polyamides imides (PAI), les polyéthers imides (PEI), les polyamides (PI), les polyéthercétones (PEK), les polyétheréthercétones (PEEK), les polyéthersulfones (PES) et les sulfures de polyphénylène (PPS).

Avantageusement, le revêtement antiadhésif de l'article selon l'invention peut comprendre une couche de primaire d'accrochage et au moins une couche de finition, la couche de primaire comportant, outre le réseau fritté de résine fluorocarbonée, au moins un liant d'accrochage. La présence d'une telle couche de primaire a pour effet de renforcer encore l'adhérence du revêtement antiadhésif sur la surface de contact du support. De préférence, le liant d'accrochage dans la couche de primaire peut être un polyamide imide (PAI).

Quels que soient le mode de réalisation de l'article selon l'invention et la nature du revêtement antiadhésif, il peut également être avantageux, pour favoriser l'adhérence du revêtement antiadhésif sur la surface de contact du support, que la surface de contact soit une surface préalablement traitée chimiquement ou mécaniquement. Un tel traitement permet également de modifier les états de surface et d'atteindre en particulier des tensions superficielles de l'ordre de 72 mN/m sur des supports en aluminium, ce qui améliore la mouillabilité du substrat. Dans le cas particulier des alliages d'aluminium, ce traitement crée une couche d'oxydation qui est favorable à l'adhérence. Il est alors possible, grâce à ce traitement préalable de la couche formée par polymérisation plasma, d'utiliser un revêtement antiadhésif essentiellement exempt de liant d'accrochage (par exemple comprenant uniquement une ou plusieurs couches de finition).

La présente invention a encore pour objet un procédé de fabrication d'un article selon l'invention, comprenant les étapes suivantes :
- fourniture d'un support au moins partiellement métallique et présentant deux faces opposées ;
- formation d'un revêtement antiadhésif sur l'une des faces dudit support, comprenant :
   ▪ la préparation d'au moins une composition à base d'au moins une résine fluorocarbonée sous forme particulaire, ladite résine fluorocarbonée étant seule ou en mélange avec un liant d'accrochage thermostable et résistant à au moins 200°C ; et
   ▪ l'application de ladite composition sur l'une des faces dudit support pour former une couche de résine fluorocarbonée ;
   ▪ la cuisson dudit article ainsi revêtu à une température comprise entre 350°C et 450°C pour fritter ladite couche fluorocarbonée, de sorte à obtenir un revêtement antiadhésif formant un réseau continu.
ledit procédé étant caractérisé en ce qu'il comporte en outre, avant la formation du revêtement antiadhésif sur l'une des faces du support, une étape d'activation chimique par traitement plasma de cette face, de manière à créer une couche d'interface chimiquement activée sur cette face.

De manière avantageuse, la composition à base de résine(s) fluorocarbonée(s) est appliquée en une couche ayant une épaisseur sèche totale d'au moins 400 nm, et de préférence comprise entre 2 et 50 µm. L'application d'une telle couche peut se faire classiquement (pulvérisation, sérigraphie, pistolétage, rouleau, trempé, rideau). Le support, la résine fluorocarbonée et le liant d'accrochage thermostable sont tels que définis précédemment.

Avantageusement, le procédé selon l'invention comporte, préalablement à la formation du revêtement antiadhésif, une étape de réalisation d'une base dure sur ladite face du support.

La couche d'interface est une couche formée par polymérisation plasma (avec précurseur). Pour réaliser un tel traitement, on ajoute en sortie de la torche plasma un précurseur sous forme liquide ou gazeuse, de telle sorte que les molécules soient décomposées en des fragments de haute énergie dont les morceaux réagissent les uns avec les autres sur le substrat et qui forment une couche plus ou moins fortement réticulée. Ainsi, le substrat (qui est au moins partiellement métallique) reçoit un dépôt d'un revêtement d'une épaisseur entre quelques nanomètres jusqu'à quelques centaines de nanomètres qui a été formé par le plasma réactif atmosphérique. On dépose ainsi par plasma des couches ultra-minces de revêtements.

De préférence, la couche d'interface est une couche formée par un traitement de polymérisation plasma , qui fait suite à un traitement plasma sous pression atmosphérique ou sous un vide partiel entre 10⁻³ mm Hg et la pression atmosphérique (sans précurseur). Un tel traitement consiste à exposer une surface à un plasma qui se compose soit de gaz inertes (gaz nobles), soit de molécules contenant des atomes qui ne sont pas capables de former des chaînes (par exemple N₂, 0₂, NH₃). Le plasma produit des particules de haute énergie comme haute énergie, mais aussi des ions mène toujours à une modification des électrons, du rayonnement de et des particules excitées ce qui de la surface: des liaisons se cassent et des sites actifs sur le matériau sont créés. Ces sites actifs (radicaux) peuvent réagir entre eux et entraîner ainsi une réticulation supplémentaire dans la zone de surface. Ils restent en partie dans la surface de haute réticulation et forment ainsi une surface activée capable de réactions spontanées p.ex. avec l'oxygène atmosphérique. Des gaz qui ne sont pas des gaz nobles comme N₂, O₂ ou NH₃ peuvent additionellement être introduits sur la surface des atomes qu'ils comportent. Des caractéristiques tels que le pouvoir adhésif, l'accrochage du vernis, la mouillabilité et l'énergie superficielle sont ainsi significativement améliorés (par rapport à une polymérisation simple). L'activation et le nettoyage sont deux phénomènes qui se déroulent généralement en même temps.

Avantageusement, la couche d'interface est une couche de polyalcoxyde métallique formée à partir d'au moins un précurseur de type alcoxyde métallique choisi dans le groupe constitué par
les alcoxysilanes, les siloxanes aliphatiques ou cycliques, purs ou en émulsion aqueuse.

A titre d'alcoxysilanes utilisables dans le procédé de l'invention, on peut notamment citer le méthyltriméthoxysilane (MTMS), le méthyltriméthoxysilane (MTMS), le tétraéthoxysilane (TEOS) et le 3-Glycidoxypropyltriméthoxysilane (GLYMO).

Avantageusement, le siloxane aliphatique ou cyclique, pur ou en émulsion aqueuse, peut être choisi dans le groupe constitué de l'hexaméthyldisiloxane, l'octaméthylsiloxane, le decaméthylsiloxane, les huiles PDMS éventuellement modifiées de viscosité inferieure à 100mPa.s, les silazanes.

La formation du revêtement antiadhésif sur l'une des faces du support (surface de contact) peut avantageusement comprendre les étapes suivantes :
- l'application sur la surface de contact d'une composition de primaire d'accrochage pour former une couche de primaire d'accrochage, la composition de primaire comportant au moins une résine fluorocarbonée sous forme particulaire et au moins un liant d'accrochage thermostable et résistant à au moins 200°C ; et
- l'application sur la couche de primaire d'au moins une composition de finition pour former une couche de finition, la composition de finition comprenant au moins une résine fluorocarbonée sous forme particulaire.

Pour ces différentes variantes de réalisation du procédé selon l'invention et quelle que soit la manière de réaliser le revêtement antiadhésif, il peut également être avantageux que la surface de contact soit traitée chimiquement (par exemple dégraissée ou satinée) ou mécaniquement (notamment brossée).

D'autres avantages et particularités de la présente invention résulteront de la description qui va suivre, donnée à titre d'exemple non limitatif et faite en référence aux figures annexées :
- la figure 1 représente une vue schématique en coupe d'un exemple d'article culinaire conforme à l'invention selon l'art antérieur (support non traité par plasma et primaire d'accrochage),
- la figure 2 représente une vue schématique en coupe d'un article culinaire conforme à l'invention selon une première variante de réalisation du procédé de l'invention (support traité par polymérisation plasma avec primaire d'accrochage),
- la figure 3 représente une vue schématique en coupe d'un article culinaire conforme à l'invention selon une deuxième variante de réalisation du procédé de l'invention (support traité successivement par voie plasma sous pression atmosphérique, puis par polymérisation plasma, avec primaire d'accrochage).

Les éléments identiques représentés sur les figures 1 à 3 sont identifiées par des références numériques identiques.

Sur les figures 1 à 3, on a représenté à titre d'exemple d'article selon l'invention, une poêle 1 comprenant un support métallique 2 se présentant sous forme de calotte creuse et une poignée de préhension 5. Le support 2 comprend une face intérieure 21 (surface de contact) qui est la face orientée du côté des aliments susceptibles d'être reçus dans la poêle 1, et une face extérieure 22 qui est destinée à être disposée vers une source de chaleur extérieure. La face intérieure 21 est revêtue d'un revêtement antiadhésif 3, qui comprend successivement à partir du support 2 une couche de primaire 30 d'accrochage et deux couches de finition 31, 32. Les couches de primaire 30, de finition 31 et de décor 32 sont à base de PTFE.

Le support 2 de la poêle représentée sur la figure 1 n'a pas été traité par voie plasma conformément à la présente invention, tandis que celui de la poêle représentée sur la figure 2 a été traité par polymérisation plasma à partir d'un précurseur de type alcoxyde métallique, conduisant à la formation d'une couche de polymère 210 sur la surface de contact 21 du support. Enfin, le support 2 de la poêle représentée sur la figure 3 a, préalablement à la polymérisation plasma, été traité par plasma sous pression atmosphérique et présente une couche d'interface 210 juste sous la surface de contact 21 en partie supérieure du support 2, sur laquelle a été déposée une couche de polymère 210 identique à celle déposée sur le support 2 de la figure 2.

L'invention est illustrée plus en détail dans les exemples suivants.

Dans ces exemples, sauf indication contraire, tous les pourcentages et parties sont exprimés en poids.

### EXEMPLES

### Produits

### Supports

- plaquettes lisses en aluminium (nuance 4917) de longueur 10 cm et de largeur 5 cm,
- plaquettes brossées en aluminium (nuance 4917) de longueur 10 cm et de largeur 5 cm,
- plaquettes en aluminium (nuance 4917) de longueur 10 cm et de largeur 5 cm, satinées (traitées par immersion dans un bain de soude puis neutralisées à l'acide et enfin rincées),
- plaquettes lisses en acier inoxydable de longueur 10 cm et de largeur 5 cm,
- plaquettes satinées en aluminium (nuance 4917) de longueur 10 cm et de largeur 5 cm (traitées par immersion dans un bain de soude puis neutralisées à l'acide et enfin rincées),
- plaquettes sablées puis satinées (traitées par immersion dans un bain de soude puis neutralisées à l'acide et enfin rincées) en aluminium (nuance 4917) de longueur 10 cm et de largeur 5 cm. La rugosité moyenne arithmétique Ra mesurée est comprise entre 4 et 6pm.
- plaquettes sablées et non satinées en aluminium (nuance 4917), de longueur 10 cm et de largeur 5 cm. La rugosité des surfaces traitées présente une rugosité moyenne arithmétique Ra mesurée comprise entre 4 et 6 pm.

### Précurseurs

- tétraéthoxysilane (TEOS) répondant à la formule Si(OC2H5)4
- hexaméthyldisiloxane (HMDSO) fourni par la société WACKER CHEMIE et présentant les caractéristiques suivantes :
   ∘ RN-CAS : 107-46-0
   ∘ Mn=162.38
   ∘ Pureté > 99%

### Pigments dans les formulations fluorées

- paillettes pigmentaires (mica et oxyde de titane) commercialisées par la société MERCK sous les dénominations commerciales Iriodin 153

**Composition de primaire CP1 (sans PAI)**

| | |
|---|---|
| Résine PES (poudre micronisée) : | 0,5 g |
| LUDOX AM30 (silice colloïdale dans eau à 30%) : | 21,5 g |
| PTFE (dispersion de PTFE à 60%) | 78 g |
| Total : | 100 g |

**Composition de primaire CP2 (avec PAI)**

| | |
|---|---|
| Résine PAI (29% sec dans NEP): | 58,9 g |
| LUDOX AM30 (silice colloïdale dans eau 30%) : | 19,3 g |
| Noir de Carbone (25% dans eau) | 5, 6g |
| PTFE (dispersion de PTFE à 60%): | 16,2 g |
| Total : | 100 g |

**Composition de finition CF1**

| | |
|---|---|
| Dispersion PTFE (60% sec) | 80,6 g |
| Dispersion PFA (50% sec) | 0,5 g |
| Noir de fumée (25% sec) | 0,02 g |
| Agents d'étalements (tensio-actifs) | 2.23 g |
| Eau | 8,02 g |
| Xylène : | 6,50 g |
| Copolymère acrylique >95% | 0,6 g |
| Triéthanolamine : | 0,22 g |
| Iriodin 153 : | 0,2 g |
| Propylène Glycol : | 1,11 g |
| Total | 100,00 g |

**Composition de finition CF2**

| | |
|---|---|
| Dispersion PTFE (60% sec) | 81,1 g |
| Noir de fumée (25% sec) | 0,02 g |
| Agents d'étalements (tensio-actifs) | 2.23 g |
| Eau | 8,02 g |
| Xylène : | 6,50 g |
| Copolymère acrylique >95% | 0,6 g |
| Triéthanolamine : | 0,22 g |
| Iriodin 153 : | 0,2 g |
| Propylène Glycol : | 1,11 g |
| Total | 100,00 g |

### Dispositifs de traitement plasma et protocole d'essai correspondant

### Etape 1 du traitement plasma : étape de traitement par plasma froid sous pression atmosphérique (étape facultative)

o dispositif par ionisation d'air commercialisé par la société PLASMATREAT sous la dénomination commerciale « FG3001 » : il s'agit d'un robot muni d'une tête de buse et appliquant un mouvement de translation de la buse sur le substrat fonctionnant selon les conditions opératoires suivantes :
   ▪ Fréquence comprise entre 17 et 22kHz
   ▪ tension 278 V,
   ▪ Intensité du courant : 2,4 A,
   ▪ Débit d'air plasmagène : 10 à 40 1/min
   ▪ Vitesse relative de la buse /substrat 20 à 30m/min
   ▪ Distance buse substrat : 4 à 10 mm
   ▪ Temps de préparation < 2s

### Etape 2 du traitement plasma : étape de polylmérisation plasma

o Même dispositif que celui utilisé pour le traitement par plasma froid ci-dessus et complété par un dispositif de vaporisation et de nébulisation d'un précurseur (température comprise entre 50°C et 250°C) couplé avec un injecteur à débit contrôlé permettant l'introduction du précurseur dans le plasma d'air. Ce dispositif fonctionne selon les conditions opératoires suivantes :
   ▪ Fréquence comprise entre 17 et 22kHz
   ▪ tension 278 V,
   ▪ Intensité du courant : 2,4 A,
   ▪ Débit d'air plasmagène : 10 à 40 1/min
   ▪ Vitesse relative de la buse /substrat 20 à 30 m/min
   ▪ Distance buse substrat : 4 à 50 mm
   ▪ Vitesse de dépôt environ 800 nm/s
   ▪ Débit du précurseur (TEOS ou HMDSO) de 0.01 à 50 g/h
   ▪ Débit d'azote de transport (du précurseur) de 60 à 180 1/h

Après le traitement plasma (comprenant uniquement l'étape 2 ou les étapes 1 et 2), on enduit de manière classique l'une des faces des substrats en aluminium (sablées ou satinés) en procédant comme suit :
▪ on pulvérise sur cette face intérieure une couche fine de composition de primaire (CP1 ou CP2) et/ou de finition (CF1 ou CF2) de manière à obtenir une couche d'épaisseur sèche supérieure à 3pm ;
▪ la couche de primaire humide ainsi formée est alors séchée à une température d'environ 65°C jusqu'à ne plus être collante ;
▪ la composition de finition est pulvérisée directement sur le substrat (en fait sur la couche polymérisée par plasma obtenue par le traitement plasma préalable) ou sur la couche de primaire pour donner une épaisseur minimale sèche supérieure à 5pm, en général de l'ordre de 16 }gym (des épaisseurs plus fortes peuvent aussi être obtenues en superposant plusieurs couches de finition de préférence de 1 à 3 couches). Dans les deux cas (application sur substrat traité via plasma ou sur le primaire), on veille à ne pas dépasser un temps de 15 minutes entre le traitement et l'application de la première couche fluorée et de préférence moins de 5 minutes,
▪ après séchage, on procède à une cuisson de l'ensemble à une température de l'ordre de 420°C +/10°C.

On obtient des substrats revêtus d'un revêtement antiadhésif d'épaisseur comprise entre 3 et 50 pm,

Les pièces ainsi obtenues sont ensuite soumises au test d'adhérence décrit ci-après.

### Test

### Evaluation de l'adhérence d'un revêtement antiadhésif sur un substrat métallique

On effectue un test par quadrillage selon la norme ISO 2409, suivi d'une immersion de l'article pendant 9 heures (par 3 cycles de trois heures dans de l'eau bouillante). Puis, on observe si le revêtement antiadhésif présente ou non un décollement. La cotation est la suivante
▪ l'adhérence du revêtement antiadhésif sur le support est jugée industriellement acceptable si on a une valeur égale ou supérieure à 95 ce niveau d'adhérence convient alors pour tout type d'articles culinaires quel que soit son niveau de sollicitation mécanique.
▪ l'adhérence du revêtement antiadhésif sur le support est encore jugée industriellement acceptable si elle a une valeur comprise entre 90 et 95 mais il convient alors de restreindre l'application à des articles peu sollicités mécaniquement comme par exemple des articles pour pâtisserie ou des plats à four.

### ESSAIS REALISES

L'ensemble des plaquettes a été revêtu d'un revêtement antiadhésif 3, comprenant ou non une composition de primaire (CP1, CP2) et une composition de finition (CF1 ou CF2), après avoir été préalablement ou non soumises à un traitement par voie plasma conformément au procédé selon l'invention.

L'adhérence du revêtement antiadhésif sur le substrat métallique a ensuite évaluée pour l'ensemble des plaquettes ainsi revêtues.

Les résultats obtenus à l'issue de ce test sont rassemblés dans le tableau 1 ci-après.

Les résultats présentés dans ce tableau montrent une amélioration sensible de l'adhérence d'un revêtement fluoré en couche épaisse lorsqu'on traite le support avec un polymérisation plasma, aussi bien avec le TEOS qu'avec l'HMDSO.

Le traitement polymérisation plasma permet de s'affranchir de l'utilisation d'un primaire ou dans le cas des supports difficiles permet de conforter l'adhérence à un niveau élevé ce qui garantit une meilleure durabilité des articles revêtus.

**Tableau 1: résultats au test d'adhérence**

| **Type de support** | **Revêtement antiadhésif** | **Traitement par plasma atmosphérique** | **traitement par polymérisation plasma/précurseur** | **Adhérence** |
|---|---|---|---|---|
| Plaquettes en aluminium lisse | CF1 épaisseur 19 pm | NON | NON | 0% |
| Plaquettes en aluminium lisse | CF1 épaisseur 19 pm | NON | OUI/TEOS | 99% |
| Plaquettes en aluminium lisse | CP1 + CF1 épaisseur totale 30pm | NON | OUI/TEOS | 100% |
| Plaquettes en aluminium lisse | CP2+CF1 épaisseur totale 30pm | NON | OUI/TEOS | 100% |
| Plaquettes aluminium satinée | CF1 épaisseur 20pm | NON | OUI/TEOS | 100% |
| Plaquettes aluminium brossées | CF1 épaisseur 20pm | NON | NON | 0% |
| Plaquettes aluminium brossées | CF1 épaisseur 20pm | NON | OUI/TEOS | 99% |
| Plaquettes aluminium brossées | CP1 + CF1 épaisseur totale 35pm | NON | NON | 95% |
| Plaquettes aluminium brossées | CP1 + CF1 épaisseur totale 35pm | NON | OUI/TEOS | 100% |
| Plaquettes lisses en acier inoxydable | CF1 (épaisseur 20pm) | NON | NON | 0% |
| Plaquettes lisses en acier inoxydable | CF1 (épaisseur 20pm) | NON | OUI/TEOS | 99% |
| Plaquettes lisses en acier inoxydable | CP1+CF1 (épaisseur totale 35pm) | NON | NON | 95% |
| Plaquettes lisses en acier inoxydable | CP1+CF1 (épaisseur totale 35pm) | NON | OUI/TEOS | 100% |
| Plaquettes aluminium brossées | CP2 + CF1 épaisseur totale 35pm | NON | OUI/TEOS | 100% |
| plaquettes en aluminium sablées et satinées | CF2 (épaisseur 16 µm) Sans primaire | NON | OUI/HDMSO | 100 |
| plaquettes en aluminium sablées et satinées | CF2 épaisseur 16 pum Sans primaire | OUI | OUI/HDMSO | 100 |
| plaquettes en aluminium sablées et satinées | CF2 (16µm) | OUI | NON | 0% |
| plaquettes en aluminium sablées et satinées | CF2 (épaisseur 16 µm) Sans primaire | NON | NON | 0% |
| plaquettes en aluminium sablées et non satinées | CF2 (épaisseur 16 µm) Sans primaire | OUI | OUI/HDMSO | 100% |
| plaquettes satinées en aluminium | CF2 (épaisseur 16 µm) Sans primaire | OUI | OUI/HDMSO | 99% |
| plaquettes satinées en aluminium | primaire CP2 (12pm) + CF2 (16pm) | OUI | OUI/HDMSO | 100% |
| plaquettes satinées en aluminium | primaire CP2 (3pm) | OUI | NON | 50% |

## Revendications

1. Article (1) comprenant un support (2) présentant une surface de contact (21) au moins partiellement métallique et qui est recouverte par un revêtement antiadhésif (3) comportant au moins un liant thermostable,
**caractérisé en ce que** :
- ladite surface de contact (21) comporte une couche d'interface (210) chimiquement activée par plasma et formée par polymérisation plasma,
- ledit liant thermostable est une résine fluorocarbonée ou un mélange de résines fluorocarbonées, seul(e) ou en mélange avec un liant d'accrochage thermostable et résistant à au moins 200°C, la résine fluorocarbonée et, le cas échéant, le liant d'accrochage thermostable formant un réseau fritté.

2. Article (1) selon la revendication 1, **caractérisé en ce que** le revêtement antiadhésif présente une épaisseur égale ou supérieure à 400 nm, et de préférence comprise entre 2 et 50 µm.

3. Article selon l'une quelconque des revendications 1 et 2, **caractérisé en ce que** la résine fluorocarbonée est choisie parmi le polytétrafluoroéthylène (PTFE), le copolymère de tétrafluoroéthylène et de perfluoropropylvinyléther (PFA), et le copolymère de tétrafluoroéthylène et d'hexafluoropropylène (FEP), les copolymères comportant au moins 50% en mole de tétrafluoroéthylène, et leurs mélanges.

4. Article (1) selon l'une quelconque des revendications 1 à 3, **caractérisé en ce que** le support (2) est soit un support entièrement métallique, soit un support métallique partiellement ou totalement recouvert d'une base dure.

5. Article (1) selon l'une quelconque des revendications 1 à 4, **caractérisé en ce que** la couche d'interface (210) est une couche obtenue à partir d'alcoxyde métallique, et de préférence à partir d'alcoxysilane, de siloxane ou de silazane.

6. Article (1) selon l'une quelconque des revendications 1 à 5, **caractérisé en ce que** la couche d'interface (210) est une couche obtenue successivement par greffage chimique via un traitement plasma sous pression atmosphérique ou sous un vide partiel entre 0,133 Pa et la pression atmosphérique, puis polymérisation plasma.

7. Article (1) selon la revendication 6, **caractérisé en ce que** la couche d'interface (210) comprend une couche obtenue à partir d'alcoxyde métallique, et de préférence à partir d'alcoxysilane, de siloxane ou de silazane.

8. Article (1) selon l'une quelconque des revendications 1 à 7, **caractérisé en ce que** le liant d'accrochage est choisi parmi les polyamides imides (PAI), les polyéthers imides (PEI), les polyamides (PI), les polyéthercétones (PEK), les polyétheréthercétones (PEEK), les polyéthersulfones (PES) et les sulfures de polyphénylène (PPS).

9. Article (1) selon l'une quelconque des revendications 1 à 8, **caractérisé en ce que** le revêtement antiadhésif (3) comprend une couche de primaire (30) d'accrochage et au moins une couche de finition (31, 32), ladite couche de primaire (30) comporte, outre le réseau fritté de résine fluorocarbonée, au moins un liant d'accrochage.

10. Article (1) selon la revendication 9, **caractérisé en ce que** ladite couche de primaire (30) comporte un polyamide imide (PAI) à titre de liant d'accrochage.

11. Article (1) selon l'une quelconque des revendications 1 à 10, **caractérisé en ce que** ladite surface de contact (21) est une surface traitée chimiquement ou mécaniquement.

12. Article (1) selon la revendication 11, **caractérisé en ce que** le revêtement antiadhésif (3) est exempt de liant d'accrochage.

13. Article (1) selon l'une quelconque des revendications 1 à 12, **caractérisé en ce que** le revêtement antiadhésif (3) comprend des charges et/ou des pigments.

14. Article (1) selon l'une quelconque des revendications 1 à 13, **caractérisé en ce qu'**il constitue un article culinaire.

15. Procédé de fabrication d'un article (1), comprenant les étapes suivantes :
- fourniture d'un support (2) au moins partiellement métallique et présentant deux faces opposées (21, 22) ;
- formation d'un revêtement antiadhésif (3) sur l'une des faces (21) dudit support (2), comprenant :
▪ la préparation d'au moins une composition à base d'au moins une résine fluorocarbonée sous forme particulaire, ladite résine fluorocarbonée étant seule ou en mélange avec un liant d'accrochage thermostable et résistant à au moins 200°C ; et
▪ l'application de ladite composition sur l'une des faces (21) dudit support (2) pour former une couche de résine fluorocarbonée ;
▪ la cuisson dudit article (1) ainsi revêtu à une température comprise entre 350°C et 450°C pour fritter ladite couche fluorocarbonée, de sorte à obtenir un revêtement antiadhésif (3) formant un réseau continu.
ledit procédé étant **caractérisé en ce qu'**il comporte en outre, avant la formation du revêtement antiadhésif (3) sur ladite face (21), une étape d'activation chimique par traitement plasma et de polymérisation plasma de ladite face (21), de manière à créer une couche d'interface (210) chimiquement activée et formée par polymérisation plasma sur cette face (21).

16. Procédé selon la revendication 15, **caractérisé en ce que** ladite composition à base de résine(s) fluorocarbonée(s) est appliquée en une couche ayant une épaisseur sèche d'au moins 400 nm, et de préférence comprise entre 2 et 50 µm.

17. Procédé selon les revendications 15 ou 16, **caractérisé en ce qu'**il comporte, préalablement à la formation du revêtement antiadhésif (3), une étape de réalisation d'une base dure sur ladite face (21) du support (2).

18. Procédé selon l'une quelconque des revendications 15 à 17, **caractérisé en ce que**, préalablement à la polymérisation plasma, la face (21) dudit support (1) est soumise à un traitement plasma sous pression atmosphérique ou sous un vide partiel compris entre 0,133 Pa (10-3 mm Hg) et la pression atmosphérique pour former une couche d'interface (210) fonctionnalisée par greffage chimique formant une seule pièce avec le support.

19. Procédé selon la revendication 18, **caractérisé en ce que** la face (21) dudit support (1) est soumise à un traitement de polymérisation plasma à partir d'au moins précurseur de type alcoxyde métallique choisi dans le groupe constitué par les alcoxysilanes et les siloxanes aliphatiques ou cycliques, purs ou en émulsion aqueuse.

20. Procédé selon la revendication 19, **caractérisé en ce que** l'alcoxyde métallique est un alcoxysilane choisi parmi le méthyltriméthoxysilane (MTMS), le tétraéthoxysilane (TEOS) et le 3-Glycidoxypropyltriméthoxysilane (GLYMO).

21. Procédé selon la revendication 19, **caractérisé en ce que** l'alcoxyde métallique est un siloxane aliphatique ou cyclique, pur ou en émulsion aqueuse, choisi dans le groupe constitué de l'hexaméthyldisiloxane, l'octaméthylsiloxane, le décaméthylsiloxane, les huiles PDMS éventuellement modifiées de viscosité inferieure à 100mPa.s, et les silazanes.

22. Procédé selon l'une quelconque des revendications 15 à 21, **caractérisé en ce que** la formation du revêtement antiadhésif (3) comprend :
- l'application sur la face (21) du support (2) d'une composition de primaire d'accrochage pour former une couche de primaire d'accrochage (30), ladite composition de primaire comportant au moins une résine fluorocarbonée sous forme particulaire et de manière optionnelle un liant d'accrochage thermostable et résistant à au moins 200°C ; et
- l'application sur la couche de primaire (30) d'au moins d'une composition de finition pour former une couche de finition (31, 32), ladite composition de finition comprenant au moins une résine fluorocarbonée sous forme particulaire.

23. Procédé selon l'une quelconque des revendications 15 à 22, **caractérisé en ce que** ladite surface de contact (21) est une surface traitée chimiquement ou mécaniquement.

24. Procédé selon la revendication 23, **caractérisé en ce que** la surface de contact (21) est brossée, dégraissée ou satinée.

## Patentansprüche

1. Utensil (1), umfassend einen Untergrund (2), der eine mindestens teilweise metallische Kontaktfläche (21) aufweist und der von einer Antihaftbeschichtung (3) bedeckt ist, die mindestens ein thermostabiles Bindemittel umfasst,
**dadurch gekennzeichnet, dass**:
- die Kontaktfläche (21) eine Grenzflächenschicht (210) umfasst, die chemisch plasmaaktiviert und durch Plasmapolymerisation gebildet wird,
- das thermostabile Bindemittel ein Fluorkohlenstoffharz oder ein Gemisch aus Fluorkohlenstoffharzen ist, allein oder als Gemisch mit einem Haftbindemittel, das thermostabil und gegen mindestens 200 °C beständig ist, wobei das Fluorkohlenstoffharz und, gegebenenfalls, das thermostabile Haftbindemittel ein gesintertes Netz bilden.

2. Utensil (1) nach Anspruch 1, **dadurch gekennzeichnet, dass** die Antihaftbeschichtung eine Dicke aufweist, die gleich oder größer 400 nm ist und vorzugsweise zwischen 2 und 50 µm beträgt.

3. Utensil nach einem der Ansprüche 1 und 2, **dadurch gekennzeichnet, dass** das Fluorkohlenstoffharz gewählt wird aus Polytetrafluorethylen (PTFE), dem Copolymer aus Tetrafluorethylen und Perfluorpropylvinylether (PFA) und dem Copolymer aus Tetrafluorethylen und Hexafluorpropylen (FEP), wobei die Copolymere mindestens 50 Mol-% Tetrafluorethylen umfassen, und ihren Gemischen.

4. Utensil (1) nach einem der Ansprüche 1 bis 3, **dadurch gekennzeichnet, dass** der Untergrund (2) entweder ein vollständig metallischer Untergrund ist oder ein metallischer Untergrund, der teilweise oder gänzlich von einer harten Basis bedeckt ist.

5. Utensil (1) nach einem der Ansprüche 1 bis 4, **dadurch gekennzeichnet, dass** die Grenzflächenschicht (210) eine Schicht ist, die ausgehend von Metallalkoxid und vorzugweise ausgehend von Alkoxysilan, von Siloxan oder von Silazan erhalten wird.

6. Utensil (1) nach einem der Ansprüche 1 bis 5, **dadurch gekennzeichnet, dass** die Grenzflächenschicht (210) eine Schicht ist, die sukzessive durch chemisches Pfropfen über eine Plasmabehandlung unter atmosphärischem Druck oder unter einem Teilvakuum zwischen 0,133 Pa und dem atmosphärischen Druck, danach Plasmapolymerisation erhalten wird.

7. Utensil (1) nach Anspruch 6, **dadurch gekennzeichnet, dass** die Grenzflächenschicht (210) eine Schicht umfasst, die ausgehend von Metallalkoxid und vorzugweise ausgehend von Alkoxysilan, von Siloxan oder von Silazan erhalten wird.

8. Utensil (1) nach einem der Ansprüche 1 bis 7, **dadurch gekennzeichnet, dass** das Haftbindemittel gewählt wird aus Polyamidimiden (PAI), Polyetherimiden (PEI), Polyamiden (PI), Polyetherketonen (PEK), Polyetheretherketonen (PEEK), Polyethersulfonen (PES) und Polyphenylensulfiden (PPS).

9. Utensil (1) nach einem der Ansprüche 1 bis 8, **dadurch gekennzeichnet, dass** die Antihaftbeschichtung (3) eine Haftgrundierung (30) und mindestens eine Deckschicht (31, 32) umfasst, wobei die Grundierung (30) außer dem gesinterten Netz aus Fluorkohlenstoffharz mindestens ein Haftbindemittel umfasst.

10. Utensil (1) nach Anspruch 9, **dadurch gekennzeichnet, dass** die Grundierung (30) ein Polyamidimid (PAI) als Haftbindemittel umfasst.

11. Utensil (1) nach einem der Ansprüche 1 bis 10, **dadurch gekennzeichnet, dass** die Kontaktfläche (21) eine chemisch oder mechanisch behandelte Oberfläche ist.

12. Utensil (1) nach Anspruch 11, **dadurch gekennzeichnet, dass** die Antihaftbeschichtung (3) frei von Haftbindemittel ist.

13. Utensil (1) nach einem der Ansprüche 1 bis 12, **dadurch gekennzeichnet, dass** die Antihaftbeschichtung (3) Füllstoffe und/oder Pigmente umfasst.

14. Utensil (1) nach einem der Ansprüche 1 bis 13, **dadurch gekennzeichnet, dass** es ein Kochutensil darstellt.

15. Verfahren zur Herstellung eines Utensils (1), umfassend folgende Schritte:
- Bereitstellen eines Untergrunds (2), der mindestens teilweise metallisch ist und zwei gegenüberliegende Flächen (21, 22) aufweist;
- Bilden einer Antihaftbeschichtung (3) auf einer der Flächen (21) des Untergrunds (2), umfassend:
▪ Vorbereiten mindestens einer Zusammensetzung auf Basis mindestens eines Fluorkohlenstoffharzes in Partikelform, wobei das Fluorkohlenstoffharz allein oder in Gemisch mit einem thermostabilen Haftbindemittel ist, das gegen mindestens 200 °C beständig ist; und
▪ Auftragen der Zusammensetzung auf eine der Flächen (21) des Untergrunds (2), um eine Schicht aus Fluorkohlenstoffharz zu bilden;
▪ Brennen des so beschichteten Utensils (1) bei einer Temperatur zwischen 350 °C und 450 °C, um die Fluorkohlenstoffharzschicht zu sintern, sodass eine Antihaftbeschichtung (3) erhalten wird, die ein durchgehendes Netz bildet,
wobei das Verfahren **dadurch gekennzeichnet ist, dass** es des Weiteren, vor dem Bilden der Antihaftbeschichtung (3) auf der Fläche (21), einen Schritt des chemischen Aktivierens mittels Plasmabehandlung und der Plasmapolymerisation der Fläche (21) umfasst, um eine Grenzflächenschicht (210) zu erzeugen, die chemisch aktiviert ist und mittels Plasmapolymerisation auf dieser Fläche (21) gebildet wird.

16. Verfahren nach Anspruch 15, **dadurch gekennzeichnet, dass** die Zusammensetzung auf Basis von Fluorkohlenstoffharz(en) in einer Schicht, die eine trockene Dicke von mindestens 400 nm und vorzugsweise zwischen 2 und 50 µm aufweist, aufgetragen wird.

17. Verfahren nach den Ansprüchen 15 oder 16, **dadurch gekennzeichnet, dass** es, vor dem Bilden der Antihaftbeschichtung (3), einen Schritt des Ausführens einer harten Basis auf der Fläche (21) des Untergrunds (2) umfasst.

18. Verfahren nach einem der Ansprüche 15 bis 17, **dadurch gekennzeichnet, dass**, vor der Plasmapolymerisation, die Fläche (21) des Untergrunds (1) einer Plasmabehandlung unter atmosphärischem Druck oder unter einem Teilvakuum zwischen 0,133 Pa (10-3 mm Hg) und dem atmosphärischen Druck unterzogen wird, um eine durch chemisches Pfropfen funktionalisierte Grenzflächenschicht (210) zu bilden, die mit dem Untergrund einen einzigen Teil bildet.

19. Verfahren nach Anspruch 18, **dadurch gekennzeichnet, dass** die Fläche (21) des Untergrunds (1) einer Plasmapolymerisationsbehandlung ausgehend von mindestens einem Präkursor vom Typ Metallalkoxid unterzogen wird, gewählt aus der Gruppe bestehend aus Alkoxysilanen und aliphatischen oder zyklischen Siloxanen, rein oder als wässrige Emulsion.

20. Verfahren nach Anspruch 19, **dadurch gekennzeichnet, dass** das Metallalkoxid ein Alkoxysilan ist, gewählt aus Methyltrimethoxysilan (MTMS), Tetraethoxysilan (TEOS) und 3-Glycidoxypropyltrimethoxysilan (GLYMO).

21. Verfahren nach Anspruch 19, **dadurch gekennzeichnet, dass** das Metallalkoxid ein aliphatisches oder zyklisches Siloxan ist, rein oder als wässrige Emulsion, gewählt aus der Gruppe bestehend aus Hexamethyldisiloxan, Octamethylsiloxan, Decamethylsiloxan, eventuell modifizierten PDMS-Ölen mit einer Viskosität von weniger als 100 mPa.s und Silazanen.

22. Verfahren nach einem der Ansprüche 15 bis 21, **dadurch gekennzeichnet, dass** das Bilden der Antihaftbeschichtung (3) umfasst:
- Auftragen, auf die Fläche (21) des Untergrunds (2), einer Haftgrundierungszusammensetzung, um eine Haftgrundierung (30) zu bilden, wobei die Grundierungszusammensetzung mindestens ein Fluorkohlenstoffharz in Partikelform und optional ein Haftbindemittel umfasst, das thermostabil ist und gegen mindestens 200 °C beständig ist; und
- Auftragen, auf die Grundierung (30), mindestens einer Deckzusammensetzung, um eine Deckschicht (31, 32) zu bilden, wobei die Deckzusammensetzung mindestens ein Fluorkohlenstoffharz in Partikelform umfasst.

23. Verfahren nach einem der Ansprüche 15 bis 22, **dadurch gekennzeichnet, dass** die Kontaktfläche (21) eine chemisch oder mechanisch behandelte Oberfläche ist.

24. Verfahren nach Anspruch 23, **dadurch gekennzeichnet, dass** die Kontaktfläche (21) gebürstet, entfettet oder satiniert ist.

## Claims

1. A utensil (1) comprising a support (2) having a contact surface (21) which is at least partially metallic and which is covered by a non-stick coating (3) including at least one thermostable binder,
**characterised in that**:
- said contact surface (21) includes an interface layer (210) chemically activated by plasma and formed by plasma polymerisation,
- said thermostable binder is a fluorocarbon resin or a mixture of fluorocarbon resins, alone or as a mixture with a thermostable coupling binder and resistant to at least 200° C, the fluorocarbon resin and, where appropriate, the thermostable coupling binder forming a sintered network.

2. The utensil (1) according to claim 1, **characterised in that** the non-stick coating has a thickness equal to or greater than 400 nm, and preferably between 2 and 50 µm.

3. The utensil according to any one of claims 1 and 2, **characterised in that** the fluorocarbon resin is selected from polytetrafluoroethylene (PTFE), the copolymer of tetrafluoroethylene and perfluoropropylvinylether (PFA), and the copolymer of tetrafluoroethylene and hexafluoropropylene (FEP), copolymers including at least 50% by mole of tetrafluoroethylene, and their mixtures.

4. The utensil (1) according to any one of claims 1 to 3, **characterised in that** the support (2) is either an entirely metallic support, or a metallic support partially or totally covered with a hard base.

5. The utensil (1) according to any one of claims 1 to 4, **characterised in that** the interface layer (210) is a layer obtained from metal alkoxide, and preferably from alkoxysilane, siloxane or silazane.

6. The utensil (1) according to any one of claims 1 to 5, **characterised in that** the interface layer (210) is a layer obtained successively by chemical grafting via plasma treatment under atmospheric pressure or under a partial vacuum between 0.133 Pa and the atmospheric pressure, then plasma polymerisation.

7. The utensil (1) according to claim 6, **characterised in that** the interface layer (210) comprises a layer obtained from metal alkoxide, and preferably from alkoxysilane, siloxane or silazane.

8. The utensil (1) according to any one of claims 1 to 7, **characterised in that** the coupling binder is selected from polyamide imides (PAI), polyether imides (PEI), polyamides (PI), polyetherketones (PEK), polyetheretherketones (PEEK), polyethersulfones (PES) and polyphenylene sulphides (PPS).

9. The utensil (1) according to any one of claims 1 to 8, **characterised in that** the non-stick coating (3) comprises a coupling primer layer (30) and at least one finish layer (31, 32), said primer layer (30) includes, in addition to the sintered fluorocarbon resin network, at least one coupling binder.

10. The utensil (1) according to claim 9, **characterised in that** said primer layer (30) includes a polyamide imide (PAI) as a coupling binder.

11. The utensil (1) according to any one of claims 1 to 10, **characterised in that** said contact surface (21) is a surface treated chemically or mechanically.

12. The utensil (1) according to claim 11, **characterised in that** the non-stick coating (3) is free of coupling binder.

13. The utensil (1) according to any one of claims 1 to 12, **characterised in that** the non-stick coating (3) comprises fillers and/or pigments.

14. The utensil (1) according to any one of claims 1 to 13, **characterised in that** it constitutes a cooking utensil.

15. A method for manufacturing a utensil (1), comprising the following steps:
- providing a support (2) which is at least partially metallic and having two opposite faces (21, 22);
- forming a non-stick coating (3) on one of the faces (21) of said support (2), comprising:
▪ preparing at least one composition based on at least one fluorocarbon resin in particulate form, said fluorocarbon resin being alone or in mixture with a coupling binder which is thermostable and resistant to at least 200°C; and
▪ applying said composition on one of the faces (21) of said support (2) to form a layer of fluorocarbon resin;
▪ baking said utensil (1) thus coated at a temperature comprised between 350°C and 450°C to sinter said fluorocarbon layer, so as to obtain a non-stick coating (3) forming a continuous network.
said method being **characterised in that** it further includes, before forming the non-stick coating (3) on said face (21), a step of chemical activation and of polymerisation by plasma treatment of said face (21), so as to create an interface layer (210) which is chemically activated and formed by plasma polymerisation on this face (21).

16. The method according to claim 15, **characterised in that** said fluorocarbon resin(s) based composition is applied in a layer having a dry thickness of at least 400 nm, and preferably comprised between 2 and 50 µm.

17. The method according to claims 15 or 16, **characterised in that**, it includes, prior to the formation of the non-stick coating (3), a step of producing a hard base on said face (21) of the support (2).

18. The method according to any one of claims 15 to 17, **characterised in that**, before the plasma polymerisation, the face (21) of said support (1) is subjected to a plasma treatment under atmospheric pressure or under a partial vacuum comprised between 0.133 Pa (10⁻³ mm Hg) and the atmospheric pressure to form an interface layer (210) functionalised by chemical grafting formed integrally with the support.

19. The method according to claim 18, **characterised in that** the face (21) of said support (1) is subjected to a plasma polymerisation treatment from at least one precursor of a metal alkoxide type selected from the group consisting of alkoxysilanes and aliphatic or cyclic siloxanes, pure or in aqueous emulsion.

20. The method according to claim 19, **characterised in that** the metal alkoxide is an alkoxysilane selected from methyltrimethoxysilane (MTMS), tetraethoxysilane (TEOS) and 3-Glycidoxypropyltrimethoxysilane (GLYMO).

21. The method according to claim 19, **characterised in that** the metal alkoxide is an aliphatic or cyclic siloxane, pure or in aqueous emulsion, selected from the group consisting of hexamethyldisiloxane, octamethylsiloxane, decamethylsiloxane, PDMS oils which are optionally modified of viscosity less than 100mPa.s, and silazanes.

22. The method according to any one of claims 15 to 21, **characterised in that** forming the non-stick coating (3) comprises:
- applying a coupling primer composition on the face (21) of the support (2) to form a coupling primer layer (30), said primer composition including at least one fluorocarbon resin in particulate form and optionally a thermostable coupling binder resistant to at least 200°C; and
- applying on the primary layer (30) of at least one finish composition for forming a finish layer (31, 32), said finish composition comprising at least one fluorocarbon resin in particulate form.

23. The method according to any one of claims 15 to 22, **characterised in that** said contact surface (21) is a surface treated chemically or mechanically.

24. The method of claim 23, **characterised in that** the contact surface (21) is brushed, degreased or satinised.
